# EUROPÄISCHE PATENTSCHRIFT

(11) **EP 1 375 143 B1**
(45) Veröffentlichungstag und Bekanntmachung des Hinweises auf die Patenterteilung: **27.02.2008**
(21) Anmeldenummer: 03009299.3
(22) Anmeldetag: 24.04.2003
(51) Int. Cl.: B41F 22/00

(54) **Verfahren zum Behandeln der Mantelflächen von Druckzylindern**
Method for treating the surface of impression cylinders
Procédé pour le traitement de la surface de cylindres d'impression

(30) Priorität: 21.06.2002 DE 10227759
(43) Veröffentlichungstag der Anmeldung: 02.01.2004
(73) Patentinhaber: Koenig & Bauer Aktiengesellschaft, 97080 Würzburg (DE)
(72) Erfinder: Jentzsch, Arndt, 01640 Coswig (DE); Kühn, Roland, 01662 Meissen (DE); Schinkel, Olaf, 01640 Coswig (DE)

(56) Entgegenhaltungen:
- DE-A- 2 820 549
- DE-A- 10 115 876

## Beschreibung

Die vorliegende Erfindung bezieht sich auf ein Verfahren zum Behandeln der Mantelflächen von Druckzylindern von Druckmaschinen gemäß dem Oberbegriff von Patentanspruch 1.

Die Mantelflächen der Druckzylinder in Druckmaschinen treten während des Druckprozesses mit bedruckten Bogen in Kontakt. Die Gefahr der Verschmutzung durch Druckfarbe besteht insbesondere bei der Herstellung von beidseitig bedruckten Druckbogen. Diese werden, nachdem der Druckprozess auf der Schöndruckseite abgeschlossen ist, gewendet und den nachfolgend angeordneten Druckwerken zugeführt, wobei die bereits bedruckte Seite der Druckbogen der Mantelfläche des Druckzylinders zugewandt ist.
Insbesondere in den der Bogenwendeeinrichtung nachgeordneten Druckwerken besteht durch den im Druckspalt herrschenden Druck die Gefahr, dass sich Druckfarbe auf den Druckzylindern aufbaut und auf Folgedruckbogen ablagert, was zu Qualitätseinbußen führt. Infolge der fortgesetzten Kontakte mit den Druckbogen werden die Mantelflächen der Druckzylinder zudem abgenutzt, was ebenfalls die Druckqualität beeinflusst.

Es ist allgemein bekannt, auf Druckzylindern aufgeraute Folien mit farbabweisenden Eigenschaften anzuordnen. Eine derartige Folie ist in der DE 12 58 873 A1 beschrieben. Aus der DE 101 15 876 A1 ist eine Druckmaschine bekannt, deren bogenführende Zylinder mit Folien bespannt werden, die mit einer Titanoxid oder Zinkoxid enthaltenden, farbabweisenden Beschichtung versehen sind. Zur Aktivierung bzw. Auffrischung der farbabweisenden Eigenschaften der Beschichtung wird diese in bestimmten zeitlichen Abständen mit UV-Licht bestrahlt.

Nachteilig ist an diesen Lösungen, dass die Folien zur Aufrechterhaltung der farbabweisenden Eigenschaften und damit zur Gewährleistung guter Druckqualität nach einer vorbestimmten Benutzungsdauer ausgetauscht werden müssen.

Es ist nach der DE 199 48 311 A1 ferner die Verwendung einer Beschichtungszusammensetzung mit niedriger Oberflächenenergie für Teile einer Druckmaschine bekannt. Die mit der Beschichtungszusammensetzung erzeugte Oberfläche nutzt sich jedoch während des Betriebs der Maschine schnell ab.

Gemäß der Druckschrift DE OS 21 27 021 soll das Ablegen von Farbe und der Farbaufbau auf den Zylindermantel durch das Auftragen einer Wasserschicht vermieden werden. Das Wasser wirkt dabei als Trennmittel. Zur Erzeugung der Wasserschicht wird dem Druckzylindermantel gezielt mit Wasserdampf angereicherte Luft zugeführt.

Die DE 43 20 069 offenbart ein Verfahren und eine Vorrichtung zur Reparatur von Zylindern von Druckmaschinen durch thermische Spritzbeschichtung. Die Vorrichtung wird in die Druckmaschine eingebaut, wenn die Oberfläche des betreffenden Zylinders verschlissen und reparaturbedürftig ist. Bei der Durchführung des Verfahrens wird ein Teil des Zylindermantels abgetragen und nach den Arbeitsgängen Strahlen und Erwärmen thermisch spritzbeschichtet, woran sich das Glätten und Versiegeln der aufgebrachten Schicht anschließt. Die Beschichtung des Zylinders erweist sich als aufwändig. Durch die verfahrenstechnisch bedingten hohen Prozesstemperaturen bei der thermischen Beschichtung ergeben sich zusätzliche Gefahren und eine hohe Beanspruchung der anderen Maschinenkomponenten.

Der Erfindung liegt die Aufgabe zugrunde, unter Vermeidung der vorgenannten Nachteile ein Verfahren zum Behandeln der Mantelflächen von Druckzylindern zu schaffen, das einen dauerhaften Schutz für Druckzylinder gegen Verschmutzung mit Druckfarbe gewährleistet.

Erfindungsgemäß wird diese Aufgabe mit einem Verfahren zum Behandeln der Mantelflächen von Druckzylindern der eingangs genannten Art, das die Merkmale des Patentanspruchs 1 aufweist, gelöst.

Die vorliegende Erfindung hat den Vorteil, dass sich sehr gute farbabweisende und/oder verschleißhemmende Eigenschaften auf den Mantelflächen der Druckzylinder einer Druckmaschine erzeugen und über nahezu beliebig lange Zeiträume erhalten lassen. Dazu wird auf den Gummituchzylinder eine Beschichtungsflüssigkeit aufgetragen, die während einer von Druckzylinder und Gummituchzylinder ausgeführten Drehbewegung auf den Druckzylinder übertragen und anschließend auf dem Druckzylinder fixiert wird. Durch das indirekte Aufbringen wird die Schichtdicke vergleichmäßigt, was sich vorteilhaft in Bezug auf die gewünschten Eigenschaften auswirkt.

Die derart erzeugte Schicht unterliegt zwar einem Verschleiß, kann aber leicht und beliebig oft in der Druckmaschine regeneriert werden. Der Austausch von verschlissenen Aufzügen oder das aufwändige Neubeschichten der Zylinder durch thermisches Spritzen entfällt.

Die vorliegende Erfindung eignet sich besonders für den Einsatz in Bogenrotationsdruckmaschinen mit Wendeeinrichtung, die den Bogen im Schön- und Widerdruck bedrucken können, findet aber auch Anwendung in reinen Schöndruckmaschinen. Die Regeneration der Eigenschaften kann als automatisierter Prozess während einer Druckpause durchgeführt werden, wozu es keiner manuellen Tätigkeiten, insbesondere keiner Montagearbeiten zum Wechseln von Aufzügen bedarf.

Zur Durchführung des erfindungsgemäßen Verfahrens bedarf es keiner zusätzlichen Einrichtungen.
Eine Ausgestaltung der Erfindung sieht vor, bei Vorhandensein einer Wascheinrichtung bekannter Bauart diese zum Aufbringen der Beschichtungsflüssigkeit auf die Zylinderoberfläche zu verwenden. Der Vorteil dieser Ausgestaltungen liegt darin, dass manuelle Tätigkeiten auf ein Minimum reduziert werden, ohne dass zusätzlicher maschinenbaulicher Aufwand entsteht.

Ein weiterer Vorteil der Erfindung besteht darin, dass die Beschichtungsflüssigkeit leicht zu handhaben ist und bei Raumtemperatur in flüssiger Form vorliegt. Sie besteht im Wesentlichen aus mit organischen Zusätzen modifizierten anorganischen Nanopartikeln, wobei die Nanopartikel in wässrigen, alkoholischen oder daraus gemischten Lösungsmitteln gelöst sind. Damit ist sie chemisch beständig, wodurch die Aufbewahrung erleichtert wird.

Die auf den Druckzylinder applizierte Schicht kann abhängig von der Auswahl der Nanopartikel als farbabweisende und/oder verschleißhemmende Schicht ausgeführt werden. Die Fixierung der Schicht erfolgt in einfachster Weise durch Trocknung oder je nach Ausführung der Beschichtung durch Bestrahlung mit UV-Licht.

Anhand eines Ausführungsbeispiels soll die nachfolgende Erfindung näher erläutert werden. Die einzige Zeichnung zeigt in schematischer Darstellung die Seitenansicht einer Druckmaschine.

Das erfindungsgemäße Verfahren kann mit einer Druckmaschine ausgeführt werden, die in den wesentlichen Baugruppen der in der einzigen Zeichnung dargestellten Bogendruckmaschine entspricht. Diese weist einen Anlagetisch 13 und eine Zuführtrommel 14 auf, mit der vereinzelte Bogen dem ersten, mehrerer hintereinander angeordneter Druckwerke 1 zugeführt werden. Jedes der Druckwerke 1 umfasst einen als Druckzylinder 5 ausgebildeten bogenführenden Zylinder, der mit einem Gummituchzylinder 2 in Kontakt steht, dem ein Plattenzylinder 3 zugeordnet ist. Zum Transport der Bogen zwischen den Druckwerken 1 sind Übergabetrommeln 4 angeordnet. Alle bogenführenden Zylinder sind in bekannter Art und Weise mit Greifersystemen ausgestattet. Eine oder mehrere der Übergabetrommeln 4 können zudem als Wendetrommeln ausgeführt sein. Bei der dargestellten Druckmaschine ist in Bogenlaufrichtung betrachtet die zweite Übergabetrommel 4 eine Wendetrommel.

Sind die Mantelflächen der Druckzylinder 5 noch nicht mit einer farbabweisenden Schicht versehen, oder ist eine ursprünglich auf den Mantelflächen vorhandene farbabweisende und/oder verschleißhemmende Schicht abgenutzt, wird das erfindungsgemäße Verfahren durchgeführt.

Dazu wird zunächst Beschichtungsflüssigkeit auf einem oder mehreren Gummituchzylindern 2 aufgebracht, wobei verschiedene Varianten möglich sind. So kann zum Aufbringen eine herkömmliche Wascheinrichtung 8 oder eine separate Auftrageinrichtung 11, z.B. in Form eines sich über die Breite des Gummituchzylinders erstreckenden Sprühbalkens verwendet werden.
Bei Verwendung einer herkömmlichen Wascheinrichtung 8 wird die Beschichtungsflüssigkeit in das zur Aufnahme einer Waschflüssigkeit vorgesehene Behältnis eingefüllt und auf gleichem Wege wie diese gefördert. Die Wascheinrichtung 8 kann nach dem Walzen-, Bürstenoder Tuchprinzip arbeiten, wobei sie so eingestellt ist, dass Beschichtungsflüssigkeit in einer vorbestimmten Schichtdicke auf dem Gummituchzylinder 2 verbleibt. Die zum Auftrag der Beschichtungsflüssigkeit vorgesehene Wascheinrichtung 8 kann auch derart modifiziert sein, dass sie wahlweise zum Aufbringen der Beschichtungsflüssigkeit oder Reinigen einsetzbar ist.
Ebenso ist es möglich, die Beschichtungsflüssigkeit mit einem ggf. an der Druckmaschine vorhandenen Feuchtwerk 7 auf den Plattenzylinder 3 zu übertragen, welcher die Beschichtungsflüssigkeit unter Ausführung einer Drehbewegung auf den Gummituchzylinder 2 überträgt.

Vom Gummituchzylinder 2 wird die Beschichtungsflüssigkeit bei auf dem Gummituchzylinder 2 angestelltem Druckzylinder 5 während einer von Druckzylinder 5 und Gummituchzylinder 2 ausgeführten Drehbewegung auf den Druckzylinder 5 übertragen
Bei dieser Übertragung entsteht infolge der im Druckspalt herrschenden Kräfteverhältnisse ein Film aus Beschichtungsflüssigkeit auf dem Druckzylinder 5, der eine gleichmäßige Schichtdicke aufweist.

Als Beschichtungsflüssigkeit wird eine wässrige oder alkoholische Lösung verwendet, die bei Raumtemperatur flüssig ist und mit organischen Zusätzen modifizierte anorganische Nanopartikel enthält. Die Nanopartikel bestehen aus Oxiden der Elemente der ll. bis V. Hauptund Nebengruppe oder deren Gemischen, insbesondere aus Siliziumoxid, Titanoxid, Aluminiumoxid, Zirkoniumoxid oder deren Gemischen. Als organische Zusätze sind Hydrolyseprodukte von langkettigen Trialkoxysilanen R-Si(OR)₃ und/oder Dialkoxysilanen R-Si(OR)₂, wobei R 4 bis 18 Kohlenstoffatome in Alkyl-, Aralkyl-, oder Fluoralkylresten enthält, vorgesehen. Als besonders geeignet hat sich eine Beschichtungsflüssigkeit erwiesen, deren nanokristalline Partikel aus einer Siiiziumoxid/Aluminiumoxid-Verbindung bestehen, die mit Fluoralkylsilanen oder fluoralkylfunktionalisierten Polysiloxanen modifiziert ist. Die Beschichtungsflüssigkeit kann weiterhin einen Photoinitiator enthalten, der in bekannter Weise auf ein bestimmtes Teilspektrum elektromagnetischer Strahlung, insbesondere UV-Licht, reagiert und den Fixierungsprozess eingeleitet. Die unter Verwendung einer derartigen Beschichtungsflüssigkeit auf den bogenführenden Zylindern erzeugte Beschichtung wirkt stark farbabweisend, so dass ein bogenführender Zylinder gegen Verschmutzung mit Druckfarbe geschützt ist. Abhängig von der Zusammensetzung der Beschichtungsflüssigkeit können alternativ oder zusätzlich zu den farbabweisenden Eigenschaften auch verschleißhemmende Eigenschaften eingestellt werden.

Nach dem Übertragen der Beschichtungsflüssigkeit auf die Oberfläche des Druckzylinders 5 wird die Beschichtungsflüssigkeit fixiert. Das kann in einfacher Weise durch Wärmebehandlung in Form einer Trocknung oder abhängig von der Zusammensetzung der Beschichtungsflüssigkeit durch Bestrahlung mit UV-Licht oder einer anderen geeigneten Strahlungsquelle erfolgen. Damit werden Vernetzungsreaktionen ausgelöst, über die die in der Beschichtungsflüssigkeit enthaltenen Molekülen irreversibel miteinander verbunden werden.
Zur Trocknung sind Temperaturen im Bereich zwischen 15 und 100°C vorgesehen. Um diese zu erreichen, sind den Druckzylindern 5 Trocknungseinrichtungen 12 zugeordnet. Auch bei den bei Raumtemperatur fixierbaren Beschichtungsflüssigkeiten erweist sich der Einsatz derartiger Trocknungseinrichtungen 12 zur Verkürzung des Trocknungsprozesses als vorteilhaft. Die Trocknungseinrichtungen 12 arbeiten mit Heißluft oder IR-Strahlung. Anstelle der Trocknungseinrichtungen 12 können auch UV-Strahler vorgesehen sein.

Die auf dem Gummituchzylinder 2 verbliebene Beschichtungsflüssigkeit wird vor Beginn des Druckprozesses und bevor es antrocknet entfernt. Dazu wird der Gummituchzylinder 2 vom Druckzylinder 5 abgestellt und gewaschen. Das kann manuell oder unter Verwendung einer Wascheinrichtung erfolgen.

Vor dem Aufbringen der Beschichtungsflüssigkeit muss sichergestellt werden, dass die 0-berfläche der Druckzylinder 5 frei von Verschmutzungen ist. Ist das nicht der Fall, geht dem Beschichtungsvorgang ein Reinigungsvorgang voraus, zu dessen Durchführung eine separate Wascheinrichtung 5 oder eine Wascheinrichtung 5 die wahlweise dem Gummituchzylinder 2, dem Plattenzylinder 3 oder dem Druckzylinder 5 zuordenbar ist, vorgesehen sein kann. Dazu ist die Wascheinrichtung 5 so angeordnet, dass sie eine Schwenkbewegung 9 ausführen kann.

### Bezugszeichenliste

- 1: Druckwerk
- 2: Gummituchzylinder
- 3: Plattenzylinder
- 4: Übergabetrommel
- 5: Druckzylinder
- 6: Farbwerk
- 7: Feuchtwerk
- 8: Wascheinrichtung
- 9: Schwenkbewegung
- 10: Tuch
- 11: Auftrageinrichtung
- 12: Trocknungseinrichtung
- 13: Anlagetisch
- 14: Zuführtrommel

## Patentansprüche

1. Verfahren zum Behandeln der Mantelflächen von Druckzylindern von Druckmaschinen, im in der Druckmaschine eingebauten Zustand, wobei dem jeweiligen Druckzylinder (5) über einen Gummituchzylinder (2) ein Plattenzylinder (3) zugeordnet ist, der mit einem Farbwerk (6) oder mit einem Farbwerk (6) und einem Feuchtwerk (7) zusammenwirkt, **dadurch gekennzeichnet, dass** eine Beschichtungsflüssigkeit, die fixiert eine farbabweisende und/oder verschleißhemmende Schicht bildet, auf den Gummituchzylinder (2) aufgebracht und bei auf dem Druckzylinder (5) angestellten Gummituchzylinder (2) während einer von Druckzylinder (5) und Gummituchzylinder (2) ausgeführten Drehbewegung auf den Druckzylinder (5) übertragen und dort fixiert wird.

2. Verfahren zum Behandeln der Mantelflächen von Druckzylindern nach Anspruch 1, wobei die Beschichtungsflüssigkeit mit einer dem Gummituchzylinder (2) zugeordneten Wascheinrichtung (8) aufgebracht wird.

3. Verfahren zum Behandeln der Mantelflächen von Druckzylindern nach Anspruch 2, wobei die Beschichtungsflüssigkeit mit einer wahlweise zum Aufbringen der Beschichtungsflüssigkeit oder zur Reinigung einsetzbaren Wascheinrichtung (8) aufgebracht wird.

4. Verfahren zum Behandeln der Mantelflächen von Druckzylindern nach Anspruch 1, wobei die Beschichtungsflüssigkeit mit dem Feuchtwerk (7) oder dem Farbwerk (6) auf den Plattenzylinder (3) aufgebracht und während einer von Plattenzylinder (3) und Gummituchzylinder (2) ausgeführten Drehbewegung auf den Gummituchzylinder (2) übertragen wird.

5. Verfahren zum Behandeln der Mantelflächen von Druckzylindern nach Anspruch 1, wobei die Beschichtungsflüssigkeit mit einem sich über die Breite des Gummituchzylinders erstreckenden Sprühbalken auf den Gummituchzylinder (2) aufgebracht wird.

6. Verfahren zum Behandeln der Mantelflächen von Druckzylindern nach einem der Ansprüche 1 bis 5, wobei die Beschichtungsflüssigkeit durch Trocknen bei Temperaturen zwischen 15 und 100°C fixiert wird.

7. Verfahren zum Behandeln der Mantelflächen von Druckzylindern nach einem der Ansprüche 1 bis 5, wobei die Beschichtungsflüssigkeit durch Bestrahlen mit ultraviolettem Licht fixiert wird.

8. Verfahren zum Behandeln der Mantelflächen von Druckzylindern nach einem der vorhergehenden Ansprüche, wobei der Druckzylinder (5) vor dem Aufbringen der Beschichtungsflüssigkeit gereinigt wird.

9. Verfahren zum Behandeln der Mantelflächen von Druckzylindern nach Anspruch 8, wobei die Reinigung mit einer wahlweise dem Druckzylinder (5) oder dem Gummituchzylinder (2) zuordenbaren Wascheinrichtung (8) erfolgt.

10. Verfahren zum Behandeln der Mantelflächen von Druckzylindern nach einem der vorhergehenden Ansprüche, wobei als Beschichtungsflüssigkeit eine alkoholische oder wässrige Lösung, die mit organischen Zusätzen modifizierte anorganischen Nanopartikeln enthält, verwendet wird.

11. Verfahren zum Behandeln der Mantelflächen von Druckzylindern nach Anspruch 10, wobei die Nanopartikel aus Oxiden der Elemente der II. bis V. Haupt- und Nebengruppe oder deren Gemischen, insbesondere aus Siliziumoxid, Titanoxid, Aluminiumoxid, Zirkoniumoxid oder deren Gemischen bestehen.

12. Verfahren zum Behandeln der Mantelflächen von Druckzylindern nach Anspruch 10 oder 11, wobei als organische Zusätze Hydrolyseprodukte von langkettigen Trialkoxysilanen R-Si(OR)₃ und/oder Dialkoxysilanen R-Si(OR)₂ verwendet werden, wobei R 4 bis 18 Kohlenstoffatome in Alkyl-, Aralkyl, oder Fluoralkylresten enthält.

13. Verfahren zum Behandeln der Mantelflächen von Druckzylindern nach Anspruch 10 oder 11, wobei als organische Zusätze Polysiloxane mit endständigen Alkyl-, Aryl-, Hydroxyalkyl, Epoxy- oder Polyether-Resten verwendet werden.

14. Verfahren zum Behandeln der Mantelflächen von Druckzylindern nach Anspruch 11, wobei die Nanopartikel aus einer Siliziumoxid/Aluminiumoxid Verbindung bestehen, die mit Fluoralkylsilanen oder fluoralkylfunktionalisierten Polysiloxanen modifiziert ist.

15. Verfahren zum Behandeln der Mantelflächen von Druckzylindern nach einem der vorhergehenden Ansprüche, wobei die Beschichtungsflüssigkeit einen Photoinitiator enthält.

16. Verfahren zum Behandeln der Mantelflächen von Druckzylindern nach einem der vorhergehenden Ansprüche, wobei der Gummituchzylinder (2) nach Übertragung der Beschichtungsflüssigkeit auf den Druckzylinder abgestellt und auf dem Gummituchzylinder (2) verbliebene Beschichtungsflüssigkeit entfernt wird.

## Claims

1. Method of treating the circumferential surfaces of printing cylinders of printing machines in the state of being installed in the printing machine, wherein a plate cylinder (3) which co-operates with an inking mechanism (6) or with an inking mechanism (6) and a moistening mechanism (7) is associated with the respective printing cylinder (5) by way of a rubber blanket cylinder (2), **characterised in that** a coating liquid, which fixes an ink repelling layer and/or forms a wear-inhibiting layer, is coated on the rubber blanket cylinder (2) and is transferred to the printing cylinder (5) and fixed there when the rubber blanket cylinder (2) is placed against the printing cylinder (5) and during a rotational movement executed by printing cylinder (5) and rubber blanket cylinder (2).

2. Method of treating the circumferential surfaces of printing cylinders according to claim 1, wherein the coating liquid is coated by a washing device (8) associated with the rubber blanket cylinder (2).

3. Method of treating the circumferential surfaces of printing cylinders according to claim 2, wherein the coating liquid is coated by a washing device (8) selectably usable for coating the coating liquid or for cleaning.

4. Method of treating the circumferential surfaces of printing cylinders according to claim 1, wherein the coating liquid is coated on the plate cylinder (3) by the moistening mechanism (7) or the inking mechanism (6) and is transferred to the rubber blanket cylinder (2) during a rotational movement executed by plate cylinder (3) and rubber blanket cylinder (2).

5. Method of treating the circumferential surfaces of printing cylinders according to claim 1, wherein the coating liquid is coated on the rubber blanket cylinder (2) by a spray bar extending over the width of the rubber blanket cylinder.

6. Method of treating the circumferential surfaces of printing cylinders according to one of claims 1 to 5, wherein the coating liquid is fixed by drying at temperatures between 15 and 100° C.

7. Method of treating the circumferential surfaces of printing cylinders according to one of claims 1 to 5, wherein the coating liquid is fixed by irradiation with ultraviolet light.

8. Method of treating the circumferential surfaces of printing cylinders according to one of the preceding claims, wherein the printing cylinder (5) is cleaned before the coating of the coating liquid.

9. Method of treating the circumferential surfaces of printing cylinders according to claim 8, wherein the cleaning takes place with a washing device (8) able to be selectably associated with the printing cylinder (5) or the rubber blanket cylinder (2).

10. Method of treating the circumferential surfaces of printing cylinders according to one of the preceding claims, wherein an alcoholic or aqueous solution, which contains inorganic nanoparticles modified by organic additives, is used as coating liquid.

11. Method of treating the circumferential surfaces of printing cylinders according to claim 10, wherein the nanoparticles consist of oxides of the elements of the II to V principal and subsidiary groups or mixtures thereof, particularly silicon oxide, titanium oxide, aluminium oxide, zirconium oxide or mixtures thereof.

12. Method of treating the circumferential surfaces of printing cylinders according to claim 10 or 11, wherein hydrolysis products of long-chain trialkoxysilanes R-Si(OR)₃ and/or dialkoxysilanes R-Si(OR)₂ are used as organic additives, wherein R contains 4 to 18 carbon atoms in alkyl, aralkyl or fluoralkyl groups.

13. Method of treating the circumferential surfaces of printing cylinders according to claim 10 or 11, wherein polysiloxanes with end alkyl, aryl, hydroxyalkyl, epoxy or polyether groups are used as organic additives.

14. Method of treating the circumferential surfaces of printing cylinders according to claim 11, wherein the nanoparticles consist of a silicon oxide / aluminium oxide compound, which is modified by fluoralkylsilanes or fluoralkyl-functionalised polysiloxanes.

15. Method of treating the circumferential surfaces of printing cylinders according to one of the preceding claims, wherein the coating liquid contains a photo-initiator.

16. Method of treating the circumferential surfaces of printing cylinders according to one of the preceding claims, wherein the rubber blanket cylinder (2) after transfer of the coating liquid to the printing cylinder is set away and coating liquid remaining on the rubber blanket cylinder (2) is removed.

## Revendications

1. Procédé de traitement des surfaces enveloppes de cylindres d'impression de machines d'impression, à l'état installé dans la machine d'impression, selon lequel à chaque cylindre d'impression (5) est associé par l'intermédiaire d'un cylindre porte-blanchet (2), un cylindre porte-plaques (3) coopérant avec un encrier (6) ou avec un dispositif de mouillage (7), et un encrier (6)
**caractérisé en ce qu'**
on applique sur le cylindre porte-blanchet (2) un liquide de revêtement qui à l'état fixé constitue une couche de répulsion d'encre et/ou réduisant l'usure, et lorsque le cylindre porte-blanchet (2) est appliqué contre le cylindre d'impression (5), pendant un mouvement de rotation du cylindre d'impression (5) et du cylindre porte-blanchet (2) on transfère cette couche sur le cylindre d'impression (5) et on l'y fixe.

2. Procédé de traitement des surfaces enveloppes de cylindres d'impression selon la revendication 1,
selon lequel
on applique le liquide de revêtement à l'aide d'une installation de lavage (8) associée au cylindre porte-blanchet (2).

3. Procédé de traitement des surfaces enveloppes de cylindres d'impression selon la revendication 2,
selon lequel
on applique le liquide de revêtement à l'aide d'une installation de lavage (8) pouvant être mise en oeuvre sélectivement soit pour appliquer le liquide de revêtement soit pour le nettoyer.

4. Procédé de traitement des surfaces enveloppes de cylindres d'impression selon la revendication 1,
selon lequel
on applique le liquide de revêtement avec le dispositif de mouillage (7) ou avec l'encrier (6) sur le cylindre porte-plaques (3) et on le transfère sur le cylindre porte-blanchet (2) pendant un mouvement de rotation de ce cylindre et du cylindre porte-plaques (3).

5. Procédé de traitement des surfaces enveloppes de cylindres d'impression selon la revendication 1,
selon lequel
on applique le liquide de revêtement sur le cylindre porte-blanchet (2) à l'aide d'une barre de pulvérisation s'étendant sur la largeur du cylindre porte-blanchet (2).

6. Procédé de traitement des surfaces enveloppes de cylindres d'impression selon l'une quelconque des revendications 1 à 5,
selon lequel
on fixe le liquide de revêtement par séchage à des températures comprises entre 15 et 110°C.

7. Procédé de traitement des surfaces enveloppes de cylindres d'impression selon l'une quelconque des revendications 1 à 5,
selon lequel
on fixe le liquide de revêtement par irradiation avec de la lumière ultraviolette.

8. Procédé de traitement des surfaces enveloppes de cylindres d'impression selon l'une quelconque des revendications précédentes,
selon lequel
on nettoie le cylindre d'impression (5) avant d'appliquer le liquide de revêtement.

9. Procédé de traitement des surfaces enveloppes de cylindres d'impression selon la revendication 8,
selon lequel
on nettoie le cylindre d'impression (5) à l'aide d'une installation de lavage (8) pouvant être associée sélectivement soit a ce cylindre (5) soit au cylindre porte-blanchet (2).

10. Procédé de traitement des surfaces enveloppes de cylindres d'impression selon l'une quelconque des revendications précédentes,
selon lequel
comme liquide de revêtement on utilise une solution alcoolique ou aqueuse contenant des nano particules anorganiques modifiées par des additifs organiques.

11. Procédé de traitement des surfaces enveloppes de cylindres d'impression selon la revendication 10,
selon lequel
les nano particules sont des oxydes, des éléments des groupes principaux et des sous groupes II de la classification V ou des mélanges de ceux-ci, notamment l'oxyde de silicium, l'oxyde de titane, l'oxyde d'aluminium, l'oxyde de zirconium ou des mélanges de ceux-ci.

12. Procédé de traitement des surfaces enveloppes de cylindres d'impression selon l'une quelconque des revendications 10 ou 11,
selon lequel
comme additifs organiques on utilise des produits d'hydrolyse de trialkoxysilanes à chaîne longue R-Si(OR)₃ et/ou de dialkoxysilanes R-Si(OR)₂, R ayant de 4 jusqu'à 18 atomes de carbone dans des groupes alkyle, aralkyle ou fluoralkyle.

13. Procédé de traitement des surfaces enveloppes de cylindres d'impression selon l'une quelconque des revendications 10 ou 11,
selon lequel
comme additifs organiques on utilise des polysiloxanes ayant des groupes terminaux alkyl-, aryl-, hydroxyalkyl- epoxy- ou polyéther.

14. Procédé de traitement des surfaces enveloppes de cylindres d'impression selon la revendication 11,
selon lequel
les nano particules sont des combinaisons oxyde de silicium/oxyde d'aluminium modifiées par des fluoralkylsilanes ou des polysiloxanes à fonctions fluoralkyle.

15. Procédé de traitement des surfaces enveloppes de cylindres d'impression selon l'une quelconque des revendications précédentes,
selon lequel
le liquide de revêtement contient un photo-initiateur.

16. Procédé de traitement des surfaces enveloppes de cylindres d'impression selon l'une quelconque des revendications précédentes,
selon lequel
on dégage le cylindre porte-blanchet (2) après transfert du liquide de revêtement sur le cylindre d'impression et on enlève le liquide de revêtement résiduel du cylindre porte-blanchet (2).
